# EUROPÄISCHE PATENTSCHRIFT

(11) **EP 0 087 688 B1**
(45) Veröffentlichungstag und Bekanntmachung des Hinweises auf die Patenterteilung: **10.12.1986**
(21) Anmeldenummer: 83101532.6
(22) Anmeldetag: 18.02.1983
(51) Int. Cl.: B44D 3/18, B05D 5/04, B05D 7/04

(54) **Zeichenfolie**
Drawing sheet
Feuille à dessin

(30) Priorität: 27.02.1982 DE 3207122
(43) Veröffentlichungstag der Anmeldung: 07.09.1983
(73) Patentinhaber: HOECHST AKTIENGESELLSCHAFT, 65926 Frankfurt am Main (DE)
(72) Erfinder: Thoese, Klaus, Dr., D-6200 Wiesbaden (DE)

## Beschreibung

Die vorliegende Erfindung betrifft eine Zeichenfolie aus einem Kunststoffträger, der wenigstens auf einer Oberfläche mit Haftschicht und einem Pigmentlacksystem versehen ist, das aus Polyvinylacetat oder einem Mischpolymerisat aus Vinylacetat und einer ungesättigten Carbonsäure oder einem teilweise hydrolysierten Polyvinylacetat, Hydrophobierungs- und Mattierungsmitteln und eventuell vernetzenden Verbindungen besteht.

Eine Zeichenfolie wird in der Regel aus einer Kunststoffolie aus Celluloseacetat, Polyvinylchlorid, Polypropylen, vorzugsweise aus Polyethylenterephthalat, hergestellt, die auf mindestens einer Oberfläche mit einer Haftschicht versehen ist. Man beschichtet sie mit einem Pigmentlacksystem, damit eine mit Bleistiftminen und Tusche beschrift- oder beschreibbare Oberfläche entsteht. Das Pigmentlacksystem ist dabei so beschaffen, dass auf seiner Oberfläche eine Pigmentlackschicht ausgebildet ist, auf der auch Striche aus wässriger Zeichentusche haften oder so, dass man auf die Pigmentlackschicht eine gesonderte Deckschicht aufbringt, um Tuschehaftung zu erzielen.

Es ist ein beschriftbares Folienmaterial bekannt (DE-OS 2417879), das auf einer Pigmentlackschicht eine Deckschicht aufgebracht enthält, die aus einem Homopolymerisat des Vinylacetats, einer polymeren Verbindung, die hauptsächlich Hydroxyl- oder Carboxylgruppen enthaltende Monomere enthält, und aus einem Hydrophobierungsmittel besteht. Eine solche Deckschicht hat sich im Prinzip als wasser- bzw. feuchtigkeitsempfindlich erwiesen. Bei grossem Anteil an Hydrophobierungsmittel wird ausserdem die Netzung wässriger Zeichentuschen unbefriedigend. Schliesslich fehlt diesem Folienmaterial eine antistatische Ausrüstung.

Es ist ferner eine Deckschicht für ein mattes, Beschriftungen annehmendes Folienmaterial bekannt (DE-OS 2347324), das auf einem Polyesterträger, der wenigstens auf einer Oberfläche mit einer Schicht aus filmbildendem Celluloselack versehen ist, eine Aussenschicht als antistatischen Überzug enthält. Als Antistatika werden wasserlösliche, relativ kompliziert aufgebaute Verbindungen aus sulfoniertem Polystyrol und einem cycloaliphatischen Aminsalz eines Alkoholsulfats, bei dem wenigstens ein alicyclischer Rest mit wenigstens fünf Kohlenstoffatomen mit dem Aminstickstoffatom verbunden ist, der Alkoholrest des Alkoholsulfates wenigstens fünf Kohlenstoffatome enthält und die Verbindung insgesamt wenigstens zwölf Kohlenstoffatome umfasst, verwendet. Nachteilig an einer solchen Schicht ist, dass sie empfindlich gegen Luftfeuchtigkeit ist und mit Wasser jederzeit von der Oberfläche abgelöst werden kann.

Es ist auch ein mattes Folienmaterial bekannt (DE-OS 2 342 601), das Tinten- oder Tuschezeichen annimmt, das wenigstens auf einer Oberfläche einen ersten Überzug aus einer matten, filmbildenden Celluloselackzusammensetzung enthält und mit einem zweiten Überzug versehen ist, der aus einem Alkylmonoester der Poly-(alkylvi- nylethermaleinsäure) besteht. Ein solcher Überzug muss aus einer organisches Lösungsmittel enthaltenden Lösung aufgebracht werden. Ausserdem sind die Deckschichten relativ dick, so dass sie bei erhöhter Temperatur leicht zum Kleben neigen. Eine antistatische Ausrüstung fehlt gänzlich.

Es ist ferner ein transparentes Zeichenmaterial mit einem Träger aus Polyesterfolie und einer Zeichenschicht bekannt (DE-PS 1 621 988 entsprechend GB-PS 1 231 407), die Kieselsäure und/oder Aluminiumsilikat als Pigment und als Bindemittel eine gehärtete Mischung aus Polyvinylalkohol, einem Harnstoff- oder Melamin-Formaldehyd-Vorkondensat und einem Acrylsäureester-Mischpolymerisat enthält. Ein solches Material hält zwar eine gute Tuschelinienbreite ein, hat aber eine unbefriedigende Tuschenetzung und ist auch nicht antistatisch ausgerüstet, so dass das Material höchsten Ansprüchen nicht genügt.

Es ist schliesslich eine bedruck- und mit Tusche beschreibbare Polyesterfolie bekannt (GB-PS 1 500 134) mit einer bei der Herstellung der Folie aufgebrachten, sehr dünnen Schicht aus Polyvinylalkohol oder aus bis zu 72 Molprozent hydrolysiertem Polyvinylacetat und einer zweiten Komponente, die ein Wachs oder ein Homo- oder Copolymerisat von Acryl- oder Methacrylsäure bzw. deren Estern oder ein Homo- oder Copolymerisat des Vinylacetats darstellt. Eine solche Folie stellt keine Zeichenfolie dar, die in der Regel auch mit Bleistift beschriftet werden kann, und die zum Zweck der Korrektur von Linien ein deutlich grösseres Auftragsgewicht besitzen muss. Bei Auftrag einer solchen Schicht in Zeichenschichtdicke erhält man jedoch gegen Feuchtigkeit und Wärme hochempfindliche Schichten, die technisch nicht brauchbar sind. Ausserdem fehlt der bekannten Schicht die antistatische Ausrüstung.

Es ist auch eine beschichtete Kunststoffolie wie Polyesterfolie bekannt (DE-OS 2 513 422), die gegebenenfalls auf einer Substratschicht aus Acryl- bzw. Methacrylsäure-Mischpolymerisat mit einer Schicht versehen ist, die aus einem nicht hydrolysierten oder partiell hydrolysierten Polymer oder Copolymer des Vinylacetats und einer harzartigen Komponente, die zur intramolekularen Vernetzung geeignet ist, besteht. Das Copolymerisat des Vinylacetats weist 50 und mehr Molprozent Vinylacetat auf und kann als Comonomer die verschiedensten Verbindungen wie Dialkylmaleat, 2-Ethyl-hexylacrylat, Ethylen, Vinylchlorid oder einen Vinylester versatischer Säure enthalten. Eine solch beschichtete Folie, so wird ausgeführt, soll auch für die Herstellung von Zeichenfolien geeignet sein, wenn ihr entsprechende Zusätze wie teilchenförmige Materialien oder Füllstoffe, Farbstoffe, Pigmente und/oder Antistatikmittel einverleibt werden. Eine diesbezügliche Zusammensetzung ist jedoch nicht angegeben.

Durch den Einbau feinverteilter Mattierungsmittel ist zwar eine gewisse Beschreibbarkeit mit Bleistiftminen zu erwarten, Zusätze geeigneter Art für Tinte- oder Tuschebeschriftungen erfordern jedoch erheblichen experimentellen Aufwand in bezug auf Verträglichkeit und Abstimmung der Substanzen untereinander und in bezug auf geforderte Eigenschaften wie Netzfähigkeit der Tuschen auf der Oberfläche in geeigneter Weise, Haftfähigkeit auf der Oberfläche und Korrigierbarkeit der Zeichen usw. Das gilt erst recht bei einem eventuellen Zusatz von Antistatika, die erfahrungsgemäss die Beschreibbarkeit mit Tuschen verschlechtern, was so weit gehen kann, dass sie nicht mehr netzen.

Es war deshalb Aufgabe der vorliegenden Erfindung, eine mit Bleistift und wässriger Tinte oder Tusche beschriftbare, hohe Beständigkeit aufweisende Zeichenfolie zu schaffen, die die beschriebenen Nachteile vermeidet, auf der Linien aus Tinte oder Tusche randscharf und flächendeckend sind und auf der die bei der Beschriftung mit Röhrchenfedern vorgelegten Soll-Linienbreiten eingehalten werden. Korrekturen auf der Oberfläche sollten ohne Zurückbleiben von Geisterbildern durchgeführt werden können und die Haftung der Schichten wie auch die Haftung der aufgebrachten Zeichen sollte hohen Ansprüchen genügen. Es war auch Aufgabe der Erfindung, die Zeichenfolie antistatisch auszurüsten, ohne dass hierdurch die Netzfähigkeit der Tuschen verschlechtert wird und ohne dass die notwendige Resistenz der Zeichenfolie gegen Feuchtigkeit, mechanischen Angriff und erhöhte Temperatur nachteilig beeinflusst wird.

Die gestellte Aufgabe wird bei einem Zeichenmaterial der eingangs genannten Art dadurch gelöst, dass das Pigmentlacksystem als Hydrophobierungsmittel ein Mischpolymerisat enthält, das zu wenigstens 50 Gewichtsprozent aus einem Acryl- bzw. Methacrylsäureestermonomer, dessen Alkoholkomponente eine Kettenlänge von mindestens vier Kohlenstoffatomen besitzt, besteht und kein Vinylacetat als Comonomer enthält, und dass in dem Pigmentlacksystem ein Antistatikum aus der Reihe der Salze von polymeren Sulfonsäuren vorhanden ist.

Vorzugsweise enthält das Pigmentlacksystem ein Acryl- bzw. Methacrylsäureester-Mischpolymerisat, das zu wenigstens 75 Gewichtsprozent aus einem Acryl- bzw. Methacrylsäureestermonomer gebildet wird, dessen Alkoholkomponente eine Kettenlänge von mindestens vier Kohlenstoffatomen besitzt und ein Antistatikum aus der Reihe der Natriumsalze von polymeren Sulfonsäuren.

Es hat sich als vorteilhaft erwiesen, wenn das Pigmentlacksystem ein Acryl- bzw. Methacrylsäureester-Mischpolymerisat enthält, das zu wenigstens 50 Gewichtsprozent aus einem Acryl- bzw. Methacrylsäureestermonomer gebildet wird, dessen Alkoholkomponente eine Kettenlänge von vier Kohlenstoffatomen besitzt.

Besonders geeignet ist auch ein Acryl- bzw. Methacrylsäureester-Mischpolymerisat, das zu wenigstens 75 Gewichtsprozent aus einem Acryl- bzw. Methacrylsäureestermonomer gebildet wird, dessen Alkoholkomponente eine Kettenlänge von acht Kohlenstoffatomen besitzt.

Hierdurch wird erreicht, dass erfindungsgemäss eine Zeichenfolie zur Verfügung gestellt werden kann, die höchsten Ansprüchen genügt. Der Verbund zwischen der massstabilen Kunststoffolie und dem Pigmentlacksystem ist hervorragend. Die Beschreibbarkeit mit Graphit- oder Kunststoffminen und ihre Korrigierbarkeit sind gut. Die mechanische Festigkeit, die thermische Beständigkeit und die Beständigkeit gegen Feuchte oder Wassereinwirkung entspricht den Forderungen an eine gute Zeichenfolie. Die Beschreibbarkeit mit wässrigen Zeichentuschen ist so gut, dass die Striche voll decken, d. h. die Tuschenetzung ist zufriedenstellend; dabei sind die Striche randscharf. Die Strichlinienbreite ist bei der Beschriftung mit Röhrchenfedern der vorgegebenen Breite entsprechend. Ferner sind die Tuschelinien leicht zu korrigieren, und es bleiben keine Geisterbilder zurück. Die Zeichenoberfläche lädt sich beim Hantieren nicht auf, d. h. Formate können leicht entstapelt werden. Radierreste bleiben nicht haften, und die Staubanziehung ist deutlich verringert.

Als Kunststoffträger dienen solche aus Polyvinylchlorid, Polycarbonat, Polystyrol, Polysulfon, Polyolefin oder aus Polyester bzw. Celluloseester. Wegen der hervorragenden Dimensionsstabilität, die von besonderer Wichtigkeit ist, werden vorzugsweise Folien auf Basis Polyester, wie etwa Polyethylenterephthalat, eingesetzt.

Als Haftschichten werden bekannte Mischungen eingesetzt, die zum Beispiel in der DE-PS 1228414, entsprechend GB-PS 1061784, beschrieben sind und aus einem Gemisch der wässrigen Lösung einer Halogencarbonsäure, feinst aufgeteiltem Siliziumdioxid und Netzmittel bestehen oder auch aus Mischungen, die aus DE-AS 1 629480, entsprechend GB-PS 1 127 076, hervorgehen. Dabei werden Polyvinylidenchlorid-Mischpolymerisate aus wässriger Dispersion zwischen der Verstreckung in Längs- und Querrichtung aufgetragen.

Das erfindungsgemässe Pigmentlacksystem besteht entweder aus einer Pigmentlackschicht und einer Deckschicht, was bevorzugt ist, oder aus einer Pigmentlackschicht allein.

Ein Pigmentlacksystem aus Pigmentlackschicht und Deckschicht besteht aus einer Pigmentlackschicht nach bekannter Art und aus der Deckschicht aus einem Mischpolymerisat aus Vinylacetat und einer ungesättigten Carbonsäure, aus einem Mischpolymerisat, das zu wenigstens 50 Gewichtsprozent aus einem Acryl- bzw. Methacrylsäureestermonomer, dessen Alkoholkomponente eine Kettenlänge von mindestens vier Kohlenstoffatomen besitzt und kein Vinylacetat als Comonomer enthält, und aus einem Antistatikum aus der Reihe der Salze von polymeren Sulfonsäuren.

Im Falle der bevorzugten Ausführungsform in Form einer Pigmentlackschicht und Deckschicht enthält die Deckschicht ein Mischpolymerisat aus mindestens 90 Gewichtsprozent Vinylacetat und höchstens 10 Gewichtsprozent ungesättigter Carbonsäure und die Kombination von Acryl- bzw. Methacrylsäureester-Mischpolymerisat, das zu wenigstens 75 Gewichtsprozent aus einem Acryl- bzw. Methacrylestermonomer gebildet wird, dessen Alkoholkomponente eine Kettenlänge von mindestens vier Kohlenstoffatomen besitzt, und ein Antistatikum aus der Reihe der Natriumsalze von polymeren Sulfonsäuren enthält, während die Pigmentlackschicht einer zum Beispiel aus der DE-OS 2 417 879 bekannten Rezeptur entspricht.

Bildet das Pigmentlacksystem nur eine Schicht, so sind in diese, zum Beispiel aus DE-PS 1 621 988 bekannten Pigmentlackschicht, die Komponenten der erfindungsgemässen Kombination einverleibt.

Als Copolymerisat aus mindestens 90 Gewichtsprozent Vinylacetat und höchstens 10 Gewichtsprozent ungesättigter Carbonsäuren dienen für das Vinylacetat als Comonomere beispielsweise Säuren wie Maleinsäure oder Maleinsäureanhydrid, Citraconsäure, Itaconsäure oder auch Crotonsäure. Copolymerisate, die 95 Gewichtsprozent Vinylacetat enthalten, werden vorzugsweise verwendet.

Als teilweise hydrolisiertes Polyvinylacetat wird ein Produkt verwendet, das eine gute Kombination von Wasserunlöslichkeit und Hydrophilie bei der Vernetzung gewährleistet. Hierzu sind Polyvinylacetate geeignet mit einem Restacetylgehalt bis zu etwa 20 Gewichtsprozent, was einem hydrolisierten Anteil bis zu etwa 75 Molprozent entspricht.

Als erfindungsgemässe Acryl- bzw. Methacrylsäureester-Mischpolymerisate werden Mischpolymerisate verwendet, die zu wenigstens 50, vorzugsweise 75 Gewichtsprozent oder mehr aus einem Estermonomer gebildet werden, deren Alkoholkomponenten eine Kettenlänge von mindestens vier Kohlenstoffatomen besitzen und kein Vinylacetat als Comonomer enthalten. Hier haben sich Alkoholkomponenten von vier und von acht Kohlenstoffatomen besonders gut bewährt. Hat die Alkoholkomponente dabei vier Kohlenstoffatome, so wurde erkannt, muss als zusätzliche Forderung die Copolymer-Dispersion zu Filmen führen, die nicht hydrophil sind. Im Falle der Alkoholkomponente mit acht Kohlenstoffatomen haben sich überraschend Stoffe bewährt, die man normalerweise für dauerelastische Kleber verwendet, zum Beispiel Mischpolymerisate mit grossem Anteil an 2-Ethyl-hexylacrylat. Die erfindungsgemässen Mischpolymerisate besitzen Glasumwandlungspunkte im Bereich zwischen 0°C und - 70 °C.

Das Mischungsverhältnis zwischen Mischpolymerisat des Vinylacetats und Acryl- bzw. Methacrylsäureester-Mischpolymerisat kann in der Deckschicht bis zu 1:1 betragen. Es hat sich jedoch gezeigt, dass bei einem solchen Verhältnis die Deckschicht fallweise zu weich eingestellt ist, so dass Mischungen mit Anteilen von 70 bis 90 Gewichtsprozent Vinylacetat-Mischpolymerisat oder teilweise hydrolysiertem Polyvinylacetat zu 30 bis 10 Gewichtsprozent an Acryl- bzw. Methacrylsäureester-Mischpolymerisat bevorzugt Anwendung finden.

Die mit der erfindungsgemässen Kombination als Deckschicht versehenen Pigmentlackschichten können die aus DE-OS 2 347 324 bekannte Zusammensetzung haben. Sie besteht aus Celluloseestern allein oder in Mischung mit anderen Polymeren wie zum Beispiel Acrylaten, Formaldehydharzen zusammen mit Weichmachern und Pigmenten. Als Pigmentlackschicht ist auch eine solche verwendbar, wie sie aus DE-OS 2 417 879 hervorgeht mit Polyvinylformal als polymere Verbindung und amorphem Siliziumdioxid und Titandioxid als Mattierungsmittel.

Als Antistatika sind in dem erfindungsgemässen Pigmentlacksystem Verbindungen aus der Reihe der Salze, vorzugsweise Natriumsalze, von polymeren Sulfonsäuren vorhanden. Als Polymere haben sich besonders Acetale des Polyvinylalkohols mit Butyraldehyd oder Polystyrol bewährt. Das Antistatikum wird vorzugsweise in etwa gleichem Gewichtsanteil wie das Acryl-Methacrylsäureester-Mischpolymerisat eingesetzt.

Die Dicken der als Deckschicht verwendeten erfindungsgemässen Kombination betragen, auf das Schichtgewicht bezogen, 0,1 bis 0,3 g/m². Die bekannten Dicken der Pigmentlackschichten, in die die erfindungsgemässe Kombination einverleibt wurde, erfahren keine Veränderung.

Die Deckschichten trägt man nach einem der dafür üblichen Beschichtungsverfahren auf. Als Lösungsmittel haben sich Mischungen aus Alkoholen und Wasser bewährt. Der Alkoholgehalt richtet sich dabei nach der Löslichkeit der Rohstoffe, dem gewünschten Benetzungsverhalten auf der zu beschichtenden Oberfläche und der Haftfähigkeit des Untergrundes.

Die erfindungsgemäss aufgebauten Deckschichten können auch geeignete Zusätze enthalten wie Füllstoffe, Farbstoffe, Pigmente und der Vernetzung dienende Mittel, wie in den eingesetzten Lösungsmitteln lösliche Verbindungen von Metallen der IV. Haupt- und Nebengruppe des Periodensystems.

Im Falle, dass das Pigmentlacksystem in einer Schicht als Pigmentlackschicht verwendet wird, werden die Bestandteile der erfindungsgemässen Kombination der Zusammensetzung einer bekannten Zeichenschicht zugesetzt. So werden sie zum Beispiel zusammen mit hydrolysierten Polyvinylacetaten aus wässriger Lösung auf eine Folie mit Haftvermittler aufgetragen, wobei der Anteil der erfindungsgemässen Komponenten maximal 30 Gewichtsprozent, bezogen auf eingesetztes Polyvinylacetat, beträgt. Ein Anteil an Antistatikum über etwa 20 Gewichtsprozent hat sich nicht bewährt, weil dann die Beständigkeit der Pigmentlackschicht gegenüber Luftfeuchtigkeit bzw. Wasser abnimmt.

Die erfindungsgemässe Zeichenfolie kann auch als Lichtpausfolie eingesetzt werden, wenn man auf einer Seite eine lichtempfindliche Diazochemikalien enthaltende Schicht zum Beispiel aus Diazoniumsalz und Kupplungskomponente, Stabilisator usw. aufbringt.

Die folgenden Beispiele sollen die Erfindung näher erläutern.

### Beispiel 1

Als Basis diente eine 75 µm dicke Folie aus Polyethylenterephthalat, die auf beiden Seiten eine Haftschicht besass, wie sie zum Beispiel aus DE-AS 1 629 480 (GB-PS 1 127 076) bekannt geworden ist. Weiterhin war auf der Haftschicht ein etwa 10 µm dicker Film aus Celluloseacetopropionat mit feinteiliger Kieselsäure und Aluminiumsilikat als Mattierungsmittel (Pigmentlackschicht) aufgebracht. Auf diese Pigmentlackschicht wurden aus 2,5 gewichtsprozentigen Lösungen in gleichen Teilen Wasser und Isopropanol dünne Deckschichten aufgetragen und getrocknet. Sie hatten ein Trockengewicht zwischen 100 und 300 mg/m².

In Tabelle 1 sind die erfindungsgemäss einsetzbaren Mischpolymerisate in Dispersionsform angegeben. In der Tabelle 2 sind die Ergebnisse von Versuchen aufgeführt, bei denen in der Deckschicht zu den angegebenen Anteilen die Mischpolymerisate aus Tabelle 1 in Kombination mit einem Mischpolymerisat aus 95 Gewichtsprozent Vinylacetat, das in dem angegebenen Lösungsmittelgemisch klar löslich ist, verwendet wurden.

Als Vergleichsprobe diente ein Material mit einer Deckschicht, die aus dem Mischpolymerisat des Vinylacetats allein hergestellt wurde.

Geprüft wurde die Einhaltung der Linienbreite an Strichen, die mit Zeichentusche TT von Rotring und einem Röhrchenfüller für 1,4 mm breite Linien auf der Oberfläche gezogen worden waren. Nach Trocknung der Tusche wurde die Linienbreite bei 29facher Vergrösserung an mehreren Stellen in Millimetern ausgemessen und ein Mittelwert gebildet. Der theoretische Wert für eine genaue Einhaltung der Linienbreite liegt bei 40 bis 41 mm. Ein grösserer Wert deutet auf unerwünschtes Breitlaufen der Tuschelinien hin, ein kleinerer Wert auf geringe Randschärfe.

Es ist hieraus ersichtlich, dass bei Zusatz der Mischpolymerisate in Dispersionsform bei einem Anteil bis 30% die Linienbreite der Tusche in der erwünschten Breite erhalten wird. Anteile mit 50% Zusatz erfüllen zwar auch diese Forderung, die Schichten sind jedoch zu weich eingestellt. Bei allen Proben war die Netzung und die Haftung gut. Es zeigt sich auch, dass bei Versuch 1 schon bei relativ kleinem Zusatz gute Wirkung erzielt werden kann.

Zur antistatischen Ausrüstung wurden 2,5 gewichtsprozentige Lösungen aus gleichen Teilen Wasser und Isopropanol hergestellt, deren Feststoff aus 80% eines Mischpolymerisats mit 95% Vinylacetat und 20% eines erfindungsgemässen Mischpolymerisats (OACR-I) bestand (Lösung A). Diese Lösung wurde gemischt mit 2,5 gewichtsprozentigen Lösungen folgender Verbindungen im Gewichtsverhältnis 5:1.
1 Acetal des Polyvinylalkohols mit Butyraldehydsulfonsäure als Natriumsalz
2 Natriumsalz der Carboxymethylcellulose
3 Polyvinylbenzyltrimethyl-ammoniumchlorid
4 Poly-N,N'-dimethyl-3,5-methylen-piperi- diniumchlorid
5 Polystyrolsulfonsaures Natrium
6 Polystyrolsulfonsaures Lithium
7 Polyacrylsäure (Natriumsalz)
8 Polyacrylsäure (Ammoniumsalz)

Geprüft wurden, die Breite der Tuschelinien, die Netzung der Tusche TT durch Betrachten der getrockneten Linien mit der Lupe und der Oberflächenwiderstand der Deckschicht bei 50% relativer Feuchtigkeit und 23 °C mit einer Federzungenelektrode (Anordnung A) nach DIN 53482 bzw. VDE 0303, Teil 3 und 100 V Messspannung.

Als Nullprobe diente die Lösung A.

Das Feststoffverhältnis der Komponenten betrug in den Rezepturen Mischpolymerisat mit 95% Vinylacetat zu erfindungsgemässem Mischpolymerisat zu Antistatikum wie 66:17:17.

Es zeigt sich, dass die Kombinationen mit den Antistatika 1, 5 und 6 die günstigsten Ergebnisse aufweisen.

### Beispiel 2

Auf einer 75 flm dicken Polyesterfolie mit Haftschicht und Pigmentlackschicht, wie in Beispiel 1 beschrieben, wurden das Antistatikum 1 enthaltende Lösungen aufgetragen, bei denen das Copolymerisat mit 95% Vinylacetat und 5% Crotonsäure (VAc) mit den folgenden erfindungsgemässen Mischpolymerisationen kombiniert wurde. Die Zusammensetzung in Gewichtsprozenten war folgende:

Die Ergebnisse sind in Tabelle 4 aufgezeigt. Zusätzlich ist auch das Ergebnis der Tuschehaftung in die Tabelle mit eingetragen worden. Dazu wurden 0,5 mm breite Striche mit Tusche TT gezogen, an der Luft getrocknet und anschliessend auf Haftung überprüft durch Aufpressen eines Klebestreifens mit Hilfe eines Falzbeins und ruckartiges Abziehen. Bei guter Haftung sind auf dem Klebestreifen kaum Spuren derTuschelinien erkennbar. Bei schlechter Haftung dagegen wird mit dem Klebestreifen ein erheblicher Teil der Tuschelinie entfernt.

## Patentansprüche

1. Zeichenfolie aus einem Kunststoffträger, der wenigstens auf einer Oberfläche mit Haftschicht und einem Pigmentlacksystem versehen ist, das aus Polyvinylacetat oder einem Mischpolymerisat aus Vinylacetat und einer ungesättigten Carbonsäure oder einem teilweise hydrolysierten Polyvinylacetat, Hydrophobierungs- und Mattierungsmitteln und eventuell vernetzenden Verbindungen besteht, dadurch gekennzeichnet, dass das Pigmentlacksystem als Hydrophobierungsmittel ein Mischpolymerisat enthält, das zu wenigstens 50 Gewichtsprozent aus einem Acryl- bzw. Methacrylsäureestermonomer, dessen Alkoholkomponente eine Kettenlänge von mindestens vier Kohlenstoffatomen besitzt, besteht und kein Vinylacetat als Comonomer enthält, und dass in dem Pigmentlacksystem ein Antistatikum aus der Reihe der Salze von polymeren Sulfonsäuren vorhanden ist.

2. Zeichenfolie nach Anspruch 1, dadurch gekennzeichnet, dass das Pigmentlacksystem ein Acryl- bzw. Methacrylsäureester-Mischpolymerisat, das zu wenigstens 75 Gewichtsprozent aus einem Acryl- bzw. Methacrylsäureestermonomer gebildet wird, dessen Alkoholkomponente eine Kettenlänge von mindestens vier Kohlenstoffatomen besitzt, enthält und dass in dem Pigmentlacksystem ein Antistatikum aus der Reihe der Natriumsalze von polymeren Sulfonsäuren vorhanden ist.

3. Zeichenfolie nach Anspruch 1, dadurch gekennzeichnet, dass das Mischungsverhältnis zwischen dem Mischpolymerisat von Vinylacetat oder dem teilweise hydrolysierten Polyvinylacetat und dem Acryl- bzw. Methacrylsäureester-Mischpolymerisat im Bereich von 70 bis 90 zu 30 bis 10 Gewichtsprozent liegt.

4. Zeichenfolie nach Anspruch 1, dadurch gekennzeichnet, dass das Pigmentlacksystem ein Acryl- bzw. Methacrylsäureester-Mischpolymerisat enthält, das zu wenigstens 50 Gewichtsprozent aus einem Acryl- bzw. Methacrylsäureestermonomer gebildet wird, dessen Alkoholkomponente eine Kettenlänge von vier Kohlenstoffatomen besitzt.

5. Zeichenfolie nach Anspruch 1 oder 2, dadurch gekennzeichnet, dass das Pigmentlacksystem ein Acryl- bzw. Methacrylsäureester-Mischpolymerisat enthält, das zu wenigstens 75 Gewichtsprozent aus einem Acryl- bzw. Methacrylsäureestermonomer gebildet wird, dessen Alkoholkomponente eine Kettenlänge von acht Kohlenstoffatomen besitzt.

6. Zeichenfolie nach Anspruch 1 bis 5, dadurch gekennzeichnet, dass das Pigmentlacksystem aus einer Pigmentlackschicht bekannter Art und aus einer Deckschicht besteht, die ein Mischpolymerisat aus Vinylacetat und einer ungesättigten Carbonsäure, ein Mischpolymerisat, das zu wenigstens 50 Gewichtsprozent aus einem Acryl- bzw. Methacrylsäureestermonomer, dessen Alkoholkomponente eine Kettenlänge von mindestens vier Kohlenstoffatomen besitzt, besteht und kein Vinylacetat als Comonomer enthält und ein Antistatikum aus der Reihe der Salze von polymeren' Sulfonsäuren enthält.

7. Zeichenfolie nach Anspruch 6, dadurch gekennzeichnet, dass die Deckschicht ein Mischpolymerisat aus mindestens 90 Gewichtsprozent Vinylacetat und höchstens 10 Gewichtsprozent ungesättigter Carbonsäure, ein Acryl- bzw. Methacrylsäureester-Mischpolymerisat, das zu wenigstens 75 Gewichtsprozent aus einem Acryl- bzw. Methacrylsäureestermonomer gebildet wird, dessen Alkoholkomponente eine Kettenlänge von mindestens vier Kohlenstoffatomen besitzt, und ein Antistatikum aus der Reihe der Salze einer polymeren Sulfonsäure enthält.

## Claims

1. A drafting film which consists of a plastic carrier which is provided on at least one surface with an adhesive layer and with a pigmented coating system which consists of polyvinyl acetate or a copolymer of vinyl acetate and an unsaturated carboxylic acid or a partially hydrolized polyvinyl acetate, of hydrophobicity-imparting compounds and delustrants, and optionally crosslinking compounds, wherein the pigmented coating system contains, as the hydrophobicity-imparting compound, a copolymer which is formed to at least 50 per cent by weight by an acrylic or methacrylic acid ester monomer, the alcohol component of which has a chain length of at least four carbon atoms, and which does not contain vinyl acetate as a comonomer, and wherein an antistatic agent of the series of the salts of polymeric sulfonic acids is present in the pigmented coating system.

2. A drafting film as claimed in claim 1, wherein the pigmented coating system contains an acrylic or methacrylic acid ester copolymer which is formed to at least 75 per cent by weight of an acrylic or methacrylic acid ester monomer the alcohol component of which has a chain length of at least four carbon atoms, and wherein an antistatic agent of the series of the sodium salts of polymeric sulfonic acids is present in the pigmented coating system.

3. A drafting film as claimed in claim 1, wherein the mixing ratio between the vinyl acetate copolymer or partially hydrolyzed polyvinyl acetate and the acrylic or methacrylic acid ester is within a range of 70 to 90:30 to 10 per cent by weight.

4. A drafting film as claimed in claim 1, wherein the pigmented coating system contains an acrylic or methacrylic acid ester copolymer which is formed to at least 50 per cent by weight of an acrylic or methacrylic acid ester monomer the alcohol component of which has a chain length of four carbon atoms.

5. A drafting film as claimed in claim 1 or 2, wherein the pigmented coating system contains an acrylic or methacrylic acid ester copolymer which is formed to at least 75 per cent by weight of an acrylic or methacrylic acid ester monomer the alcohol component of which has a chain length of eight carbon atoms.

6. A drafting film as claimed in claims 1 to 5, wherein the pigmented coating system comprises a known pigmented layer and a top layer which contains a copolymer of vinyl acetate and an unsaturated carboxylic acid, a copolymer which is formed to at least 50 per cent by weight by an acrylic or methacrylic acid ester monomer the alcohol component of which has a chain length of at least four carbon atoms, and which does not contain vinyl acetate as a comonomer and an antistatic agent of the series of the salts of polymeric sulfonic acids.

7. A drafting film as claimed in claim 6, wherein the top layer contains a copolymer of at least 90 per cent by weight of vinyl acetate and at most 10 per cent by weight of unsaturated carboxylic acid, an acrylic or methacrylic acid ester copolymer which is formed to at least 75 per cent by weight of an acrylic or methacrylic acid ester monomer the alcohol component of which has a chain length of at least four carbon atoms, and an antistatic agent of the series of the salts of a polymeric sulfonic acid.

## Revendications

1. Feuille à dessin faite d'un support en matière plastique qui comporte au moins sur une surface une couche d'adhérence et un système de revêtement pigmenté constitué d'acétate de polyvinyle ou d'un copolymère d'acétate de vinyle et d'un acide carboxylique insaturé ou d'un acétate de polyvinyle partiellement hydrolysé, d'agents d'hy- drophobisation et de matage et éventuellement de composés de réticulation, caractérisée en ce que le système de revêtement pigmenté contient en tant qu'agent d'hydrophobisation un copolymère constitué d'au moins 50% en poids de monomère d'ester d'acide acrylique ou méthacrylique, dont le constituant alcool possède une longueur de chaîne d'au moins 4 atomes de carbone, et qui ne contient pas d'acétate de vinyle comme comonomère, et en ce que dans le système de revêtement pigmenté est présent un agent antistatique de la série des sels d'acides sulfoniques polymères.

2. Feuille à dessin selon la revendication 1, caractérisée en ce que le système de revêtement pigmenté contient un copolymère d'ester d'acide acrylique ou méthacrylique qui est formé pour au moins 75% en poids d'un monomère d'ester acrylique ou méthacrylique dont le constituant alcool possède une longueur de chaîne d'au moins 4 atomes de carbone, et en ce que dans le système de revêtement pigmenté est présent un agent antistatique de la série des sels de sodium d'acides sulfoniques polymères.

3. Feuille à dessin selon la revendication 1, caractérisée en ce que le rapport du mélange entre le copolymère d'acétate de vinyle ou l'acétate de polyvinyle partiellement hydrolysé et le copolymère d'ester acrylique ou méthacrylique est dans la gamme de 70-90 à 30-10% en poids.

4. Feuille à dessin selon la revendication 1, caractérisée en ce que le système de revêtement pigmenté contient un copolymère d'ester d'acide acrylique ou méthacrylique qui est formé d'au moins 50% en poids de monomère d'ester acrylique ou méthacrylique dont le constituant alcool possède une longueur de chaîne de 4 atomes de carbone.

5. Feuille à dessin selon la revendication 1 ou 2, caractérisée en ce que le système de revêtement pigmenté contient un copolymère d'ester d'acide acrylique ou méthacrylique qui est formé d'au moins 75% en poids d'un monomère d'ester acrylique ou méthacrylique, dont le constituant alcool possède une longueur de chaîne de 8 atomes de carbone.

6. Feuille à dessin selon l'une quelconque des revendications 1 à 5, caractérisée en ce que le système de revêtement pigmenté est constitué d'une couche de revêtement pigmenté de type connu et d'une couche de finition, qui contient un copolymère d'acétate de vinyle et d'un acide carboxylique insaturé, un copolymère constitué d'au moins 50% en poids d'un monomère d'ester acrylique ou méthacrylique dont le constituant alcool possède une longueur de chaîne d'au moins 4 atomes de carbone, et ne contient pas d'acétate de vinyle comme comonomère, et un agent antistatique de la série des sels d'acides sulfoniques polymères.

7. Feuille à dessin selon la revendication 6, caractérisée en ce que la couche de finition contient un copolymère d'au moins 90% en poids d'acétate de vinyle et de 10% en poids au maximum d'un acide carboxylique insaturé, un copolymère d'ester acrylique ou méthacrylique formé d'au moins 75% en poids d'un monomère d'ester acrylique ou méthacrylique dont le constituant alcool possède une longueur de chaîne d'au moins 4 atomes de carbone, et un agent antistatique de la série des sels d'un acide sulfonique polymère.
